# EUROPÄISCHE PATENTANMELDUNG

(11) **EP 0 186 020 A1**
(43) Veröffentlichungstag der Anmeldung: **02.07.1986**
(21) Anmeldenummer: 85115599.4
(22) Anmeldetag: 07.12.1985
(51) Int. Cl.: B31B 1/86, C08J 5/18

(54) **Verfahren zur Herstellung von Tragegriffen**

(30) Priorität: 22.12.1984 DE 3447065
(71) Anmelder: Beiersdorf Aktiengesellschaft, D-20245 Hamburg (DE)
(72) Erfinder: Engelmann, Eberhard, Dr., D-2000 Hamburg 61 (DE); Schäfer, Karl, D-2000 Hamburg 20 (DE); Stölting, Jürgen, D-2000 Hamburg 61 (DE)

(57) **Zusammenfassung**

Beansprucht wird ein Verfahren zur Herstellung von Tragegriffen aus mit Klebemasse versehenen Tägermaterialien, deren Breite größer ist als die Tragegriffbreite, durch Abschneiden, indem die Seitenkanten des gewünschten Tragegriffs gebildet werden, dadurch gekennzeichnet, daß eine überwiegend senkrecht zur Bahnrichtung gereckte Trägermaterialbahn verwendet wird, die senkrecht zur Bahnrichtung einen Spannungswert bei 5% Dehnung von mindestens 20 N/25 mm Breite besitzt.

## Beschreibung

ein Verfahren zur Herstellung von Tragegriffen aus mit Klebmasse versehenen Trägermaterialbahnen, deren Breite größer ist als die Tragegriffbreite, durch Abschneiden, indem die Seitenkanten des gewünschten Tragegriffes gebildet werden.

Es ist bereits ein Herstellungsverfahren bekannt, mit dem schmale klebende Tragegriffe aus breiten Bahnen erhalten werden, indem durch Schneiden in Querrichtung der Bahn die Seitenkanten des gewünschter Tragegriffes gebildet werden (WC-Patentanmeldung 84/04085). Dabei hat sich herausgestellt, daß die in dieser Weise erhaltenen Tragegiffe in der Praxis nicht immer befriedigende Eigenschaften besitzen, weil die Festigkeit des Griffes bei Belastung in der Längsrichtung nicht ausreicht.

Aufgabe der Erfindung ist es, ein Verfahren zu schaffen, mit dem die geschilderten Nachteile vermieden werden.

Diese Aufgabe wird gelöst durch ein Verfahren zur Herstellung von Tragegriffen aus mit Klebemasse versehenen Trägermaterialbahnen, deren Breite größer ist als die Tragegriffbreite, durch Abschneiden, indem die Seitenkanten des gewünschten Tragegriffes gebildet werden, das dadurch gekennzeichnet ist, daß eine überwiegend senkrecht zur Bahnrichtung gereckte Trägermaterialbahn verwendet wird, die senkrecht zur Bahnrichtung einen Spannungswert bei 5 % Dehnung von mindestens 20 N/25 mm Breite besitzt. Vorzugsweise beträgt dieser Wert mindestens 50N/25 mm Breite.

Vorzugsweise besitzt die Trägermaterialbahn senkrecht zur Bahnrichtung eine Reißkraft von mindestens 100 N/25 mm Breite und weiterhin vorzugsweise senkrecht zur Bahnrichtung eine Schlagzugarbeit von mindestens 500 m J/25 mm Breite.

Besonders bevorzugt werden Trägermaterialbahnen, die zwei oder drei dieser genannten Eigenschaften zusammen besitzen.

Trägermaterialbahnen, die eine oder mehrere der angegebenen Eigenschaften wie den Spannungswert, die Reißkraft und die Schlagzugarbeit mit den angegebenen Werten bei einer Dicke von 20 µm und 25 mm Breite besitzen, werden bevorzugt; besonders bevorzugt werden solche Trägermaterialbahnen, die diese Eigenschaften bei einer Dicke von 40 um haben.

Der Spannungswert bei 5 % Dehnung ist ein Maß für die maximale quasistatische Belastbarkeit eines 25 mm breiten Griffes unter der Voraussetzung, daß sich der Griff nicht mehr als 5 % dehnendarf. Diese Größe wird gemäß DIN 53455 ermittelt.

Der Reißkraftwert (ermittelt gemäß DIN 53455) gibt an, bei welcher quasistatischen Belastung ein 25 mm breiter Tragegriff zerreißt.

Die Schlagzugarbeit gibt an, welches Arbeitsaufnahmevermögen eine 3 cm lange Probe eines 25 mm breiten Tragegriffes bei einer Deformation besitzt, die mit 2,9 m/sec Deformationsgeschwindigkeit eingeleitet wird. Die Prüfung erfolgt gemäß DIN 53488.

Geeignete Trägermaterialbahnen sind gereckte bzw. orientierte Kunststoffolien. Bevorzugt werden Polyolefinfolien, Polyesterfolien und Polyvinylchloridfolien.

Besonders geeignete Polyolefinfolien sind Polyäthylen- und Polypropylenfolien. Bevorzugt werden Polypropylenfolien, und zwar solche aus Polypropylen-Homopolymerisat oder einem Copolymerisat des Polypropylens, insbesondere mit Äthylen. Vorzugsweise enthalten die Polypropylen-Copolymerisate Polypropylen als Hauptkomponente.

Bevorzugte Polyesterfolien sind Polyäthylenterephthalatfolien.

Auch Laminate, die die erfindungsgemäßen Festigkeiten senkrecht zur Bahnrichtung aufweisen, sind als Trägermaterialbahnen geeignet. Dabei können weitere Lagen auch in anderer Richtung als senkrecht zur Bahnrichtung orientiert bzw. gereckt sein.

Die erfindungsgemäße Trägermaterialbahn ist überwiegend senkrecht zur Bahnrichtung gereckt. Insbesondere ist sie stärker senkrecht zur Bahnrichtung gereckt als in Bahnrichtung, so daß das Reckverhältnis senkrecht zur Bahnrichtung größer ist als das Reckverhältnis in Bahnrichtung.

Das Reckverhältnis gibt an, auf das Wievielfache die ursprüngliche Länge oder Breite des Trägers durch den Reckvorgang verlängert oder verbreitert wird. Für den Ausdruck "Bahnrichtung" sind auch andere Formulierungen bekannt, beispielsweise: Längsrichtung, Maschinenlaufrichtung. Im Begriff "senkrecht zur Bahnrichtung", auch Querrichtung genannt, ist die Senkrechte gemeint, die in der Bahnebene liegt.

Vorzugsweie beträgt für Polyolefinfolien und für Polyesterfolien das Reckverhältnis senkrecht zur Bahnrichtung mindestens 1:4, bevorzugt mindestens 1:5, insbesondere 1:7 bis 1:10. In der Bahnrichtung beträgt das Reckverhältnis vorzugsweise mindestens 1:1,1,insbesondere 1:3 bis 1:8, vorzugsweise 1:4 bis 1:6. Bevorzugt werden diese Reckverhältnisse für Polypropylenfolien und zwar vorzugsweise für Polypropylen-Homopolymerisate.

Polyvinylchloridfolien besitzen senkrecht zur Bahnrichtung vorzugsweise ein Reckverhältnis von 1:2 bis 1:4, insbesondere von etwa 1:3. In Bahnrichtung sind Reckverhältnisse von 1:1,2 bis 1:1,9 bevorzugt.

Bevorzugt werden in der Bahnrichtung niedrige Reckverhältnisse, um die gute Schneidbarkeit der Trägermaterialbahnen sicherzustellen. Daher ist die Bahn in dieser Richtung nur in solchem Maß gereckt, daß sie gut verarbeitet werden kann.

Die erfindungsgemäßen Trägermaterialbahnen sind mit üblichen Reckverfahren aus an sich bekannten Kunststoffen erhältlich. Sie lassen sich gemäß der WO-Patentanmeldung 84/04085 gut zu Tragegriffen weiterverarbeiten.

Die Dicke der Trägermaterialbahn beträgt vorzugsweise 25 bis 500 wm. Ungeschäumte Folien haben insbesondere eine Dicke von 30 bis 80 µm und geschäumte Folien insbesondere eine Dicke von 60 bis 260 µm.

Als Trägermaterialien sind vor dem Recken geschäumte Folien besonders geeignet. Auch geeignet sind solche Trägermaterialbahnen, die nur im mittleren Bereich der Bahn, die den mittleren Griffteil aes geschnittenen Tragegriffes bildet, geschäumt sind, wodurch Einschnürungen des Griffes bei der Benutzung vermieden werden, da sie ohne Verstärkung bzw. Papierunterlagen eine gute Steifigkeit aufweisen.

Den für die Herstellung der erfindungsgemäßen (geschäumten) Träger verwendeten Polymeren, vorzugsweise Polyolefinen, insbesondere Polypropylen und als Hauptkomponente Polypropylen enthaltenden Copolymerisaten, wird ein Treibmittel (Blähmittel) zugemischt, das beim Erhitzen durch Zersetzung Gase freigibt. Geeignet sind insbesondere unter Normalbedingungen feste Verbindungen oder Systeme. Besonders bevorzugt werden Treibmittel auf der Basis von Citronensäure/Natriumhydrogencarbonat, die z.B. unter der Bezeichnung Hydrocerol im Handel erhältlich sind, und Azodicarbonamid. Weitere geeignete Treibmittel sind: ß-Naphthalinsulfonsäurehydrazid, Diphenylsulfon-3,?'-disulfonylhydrazid, Berzol-1,3-di-sulfon- säurehydrazid, Benzolsulfonsäure-N-phenylhydrazid, Natriumbicarbonat/Melamin, p,p'-Oxy-bis-benzolsulfonyl- hydrazid, Natriumcarbonat/Citronensäure, Harn- stoff/Biuret,l,6-Di-n-decyl-azobisformamid und Diphenyl-4,4'-di-(sulfonylazid).

Das Treibmittel ist vorzugsweise mit einem Gewichtsanteil von 0,5 bis 4 %, insbesondere von 1 bis 3 % in dem Gemisch enthalten.

Die Dichte der geschäumten Träger beträgt insbesondere 0,4 bis 0,75 g/cm³, vorzugsweise 0,45 bis 0,65 g/cm .

Die Dicke der geschäumten, ungereckten Träger kann etwa 0,075 bis 10 mm, insbesondere 0,25 bis 2,5 mm betragen und ist im Hinblick auf die gewählten Reckverhältnisse abzustimmen. Abhängig vom Anwendungszweck können die geschäumten und gereckten Träger insbesondere eine Dicke von 25 bis 500 um besitzen und besonders bevorzugt von 40 - 160 µm besitzen.

Die erfindungsgemäße Trägermaterialbahn kann auf einer Seite vollflächig oder auch partiell, beispielsweise streifenförmig, insbesondere an den Seiten, mit einer Klebmasse versehen sein, so daß die Tragegriffe an beiden Endbereichen verklebt werden können.

Bevorzugte Klebemassen sind druckempfindliche Klebemassen bzw. Selbstklebemassen und Heißschmelzkleber.

Selbstklebemassen können auch kombiniert mit einer wärmeaktivierbaren oder in anderer Weise aktivierbaren Klebemasse aufgetragen sein. Der Auftrag kann sowohl im Vollstrich als auch im Streifenstrich erfolgen, so daß beide Eigenschaften erfüllt sind.

Durch Abdecken der vollflächig mit Klebemasse versehenen Bahn in ihrem mittleren Bereich mit geeigneten nichtklebenden Materialien wie Kunststoffolien oder Papierbahnen sowie pulverförmigen oder flüssigen Materialien, kann die Klebemasse inaktiviert werden, wodurch der klebfreie Griffteil des Tragegriffs erhalten wird.

Die Trägermaterialbahnen können vorzugsweise im mittleren Bereich mit einem Hilfsträger bzw. einer Verstärkung versehen werden die z.B. aus Kunststoffolien, geschäumten Kunststoffolien oder Papier besteht. Hiermit wird die Belastbarkeit des Griffes erhöht und die Einschnürung des Griffes bei der Benutzung vermieden.

Bahnförmige Hilfsträger und Verstärkungsmaterialien werden bevorzugt von separaten Vorratsrollen abgerollt, in Laufrichtung auf die Trägermaterialbahn aufgelegt, mit ihr verbunden und der Schneidemaschine zugeführt.

Mit Selbstklebemasse beschichtete Trägermaterialbahnen sind auf der Rückseite vorzugsweise mit einer klebstoffabweisenden Beschichtung versehen, deren auch streifenförmiger Verlauf mit dem Klebemassenauftrag auf der gegenüberliegenden Seite zweckmäßigerweise abgestimmt ist.

Die erfindungsgemäßen Trägermaterialbahnen können in der Bahnrichtung aber auch senkrecht zur Bahnrichtung fortlaufend bedruckt sein, beispielsweise mit Schriftzügen oder Mustern, deren Lage auf die später abgeteilten Tragegriffe abgestimmt ist.

Mit dem erfindungsgemäßen Herstellungsverfahren lassen sich mindestens 50 Tragegriffe pro Minute, vorzugsweise über 100 Tragegriffe pro Minute und insbesondere 150 - 200 Tragegriffe pro Minute senkrecht zur Bahnrichtung von den erfindungsgemäßen Trägermaterialbahnen abschneiden. Diese hohen Schnittgeschwindigkeiten lassen sich mit diesen Trägermaterialbahnen erreichen, da diese sich durch eine hervorragende Schneidbarkeit senkrecht zur Bahnrichtung und eine gute Steifigkeit in der Bahnrichtung auszeichnen, so daß ein störungsfreier Vorschub in der Schneideeinrichtung sichergestellt ist.

Von besonderem Vorteil ist, daß die nach dem erfindungsgemäßen Verfahren erhaltenen Tragegriffe schockartigen Belastungen widerstehen können und sich nur geringfügig dehnen.

Die folgenden Beispiele dienen zur Erläuterung der Erfindung:
In den Beispielen wurden Trennmittel, Kleber und Primer folgender Zusammensetzung verwendet:

Als Trennmittel wurde ein handelsübliches Silikontrennmittel aus der Klasse der kondensationsvernetzenden Zweikomponenten-Systeme verwendet. Die Vernetzung wurde mit Dibutylzinnmaleinat katalysiert. Die Trennsubstanz wurde als 5 %ige Lösung in Toluol mit einer Rakel aufgetragen. Die Beschichtungsstärke (trocken) betrug 0,2 g/m .

Der Klebstoff bestand aus
42 Gew.-Tln. Styrol-Isopren-Blockcopolymerisat (SIS) 20 Gew.-Tln. Pentaerythritester des hydrierten Kolophoniums
37 Gew.-Tln. aliphatischem Kohlenwasserstoffharz, Erweichungspunkt 85°C,
1 Gew.-Tl. Zinkdibutyldithiocarbamat.

Der Klebstoff wurde als 40 %ige Lösung in Toluol mit anschließender Trocknung aufgetragen. Der Kleberauftrag betrug 30-35 g/m². Auch der Auftrag aus der Schmelze ist möglich.

Auf die Verwendung einer speziellen Verankerungsschicht zwischen Träger und Klebstoff konnte verzichtet werden. Selbstverständlich sind die dem Stand der Technik entsprechenden Primer einsetzbar.

### Beispiel 1

Ein Polypropylen-Polyäthylen-Copolymerisat mit 3 % Polyäthylenanteil wird aus einem üblichen Extruder auf eine Kühlwalze extrudiert und anschließend in Bahnrichtung bei Temperaturen zwischen 125°C und 130°C im Verhältnis 1:3 gereckt. Anschließend wird die Bahn einem Breitstreckrahmen zugeführt und bei Temperaturen zwischen 145°C und 150°C im Verhältnis 1:9 gereckt. Die Trägermaterialbahn hat eine Dicke von 50 µm.

Zur Herstellung von klebenden Bahnen wird der Träger nach Kantenbeschnitt beidseitig durch Koronavorbehandlung auf eine Benetzungsspannung von 40 mN/m gebracht. Der Träger wird dann auf einer Seite mit der oben angegebenen Klebmasse beschichtet und auf der Rückseite mit dem Trennmittel versehen.

Anschließend wird auf den mittleren Bereich der klebenden Bahnseite fortlaufend in der Maschinenrichtung eine schmalere Papierbahn aufgelegt. Die so gebildete Verbundbahn wird dann einer üblichen Querschneidevorrichtung, insbesondere einer des in der WO-Patentanmeldung 84/04085 beschriebenen Typs zugeführt und zu Tragegriffen geschnitten. Es werden 170 Tragegriffe pro Minute erhalten.

Entsprechend Beispiel 1 können die folgenden Folien verwendet werden: Bicor 30 (Mobil), Trespaph. NND-40 (Kalle), Torayfan 60 (Mitsui), Mylar 23 (DuPont), Hostaphan V67/RS (Kalle), Genotherm GZ44 (Kalle).

### Beispiel 2

75 Gewichtsteile granuliertes PP/PE-Blockcopolymerisat (Schmelzindex 230/2.16 : 5 g/10 min), 5 Gewichtsteile Polyäthylen niedriger Dichte mit einem Schmelzindex 190/5 von 2 - 5 g / 10 min, 5 Gewichtsteile Äthylen-Vinylacetat-Copolymerisat (EVA gemäß nachstehender Definition) und 15 Gewichtsteile Styrol-Butadien-Blockcopolymerisat (SBR gemäß nachstehender Definition) werden gut gemischt. Dazu werden zweckmäßigerweise die drei zuletzt genannten Komponenten mit einer kleinen Menge der ersten Komponente im Mischextruder vorgemischt und anschließend granuliert. Das erhaltene Granulat wird mit dem verbliebenen PP/PE-Granulat und 1,5 Gewichtsteilen des Treibmittels auf der Basis von Citronensäure/ Natriumhydrogencarbonat (Hydrocerol), gemischt. Diese Mischung wird als geschäumte Bahn von etwa 1000 µm Dicke aus einem üblichen Extruder auf eine Kühlwalze extrudiert.

Diese Schaumbahn wird auf einer Walzenreckanlage in Bahnrichtung bei Temperaturen zwischen 125° und 130°C im Reckverhältnis 1:3 gereckt. Die Dicke der geschäumten, gereckten Bahn beträgt etwa 550 µm.

Anschließend wird die Materialbahn einem Breitstreckrahmen zugeführt und bei Temperaturen von 145°C - 150°C im Verhältnis 1:6 senkrecht zur Bahnrichtung gereckt. Die Dicke der geschäumten Bahn beträgt etwa 100 µm. Sie hat eine Dichte von etwa 0,5 g/cm³.
PP/PE: PP/PE-Copolymerisat (statistisches oder Block-Copolymerisat) mit einem Schmelzindex 230/2.16 von etwa 5 g/10 min. und einem Äthylengehalt von etwa 4 %.
EVA : Äthylen-Vinylacetat-Copolymerisat mit einem Vinylacetatgehalt von 45 %.
SBR: Styrol-Butadien-Blockcopolymerisat mit einem Styrolgehalt von 50 % mit einem Schmelzindex 230/2.16 von etwa 5 - 10 g/10 min.

Zur Herstellung von klebenden Bahnen wird der Träger nach Kantenbeschnitt beidseitig durch Koronavorbehandlung auf eine Benetzungsspannung von 40 m N/m gebracht. Der Träger wird dann auf einer Seite streifenförmig im Bereich der beiden Ränder mit der oben angegebenen Klebemasse beschichtet und auf der Rückseite in gleicher Weise und in entsprechender Breite mit dem Trennmittel versehen. Die so gebildete Bahn wird dann einer üblichen Querschneidevorrichtung, insbesondere einer des in der WO-Patentanmeldung 84/04085 beschriebenen Typs zugeführt und zu Tragegriffen geschnitten. Es werden 170 Tragegriffe pro Minute erhalten.

## Patentansprüche

1. Verfahren zur Herstellung von Tragegriffen aus mit Klebemasse versehenen Trägermaterialbahnen, deren Breite größer ist als die Tragegriffbreite, durch Abschneiden, indem die Seitenkanten des gewünschten Tragegriffs gebildet werden, dadurch gekennzeichnet, daß eine überwiegend senkrecht zur Bahnrichtung gereckte Trägermaterialbahn verwendet wird, die senkrecht zur Bahnrichtung einen Spannungswert bei 5 % Dehnung von mindestens 20 N/25 mm Breite besitzt.

2. Verfahren gemäß Anspruch 1, dadurch gekennzeichnet, daß der Spannungswert bei 5 % Dehnung mindestens 50 N/25 mm Breite beträgt.

3. Verfahren gemäß Anspruch 1 oder 2, dadurch gekennzeichnet, daß eine Trägermaterialbahn verwendet wird, die zusätzlich senkrecht zur Bahnrichtung eine Reißkraft von mindestens 100 N/25 mm Breite und/oder eine Schlagzugarbeit von mindestens 500 m J/25 mm Breite besitzt.

4. Verfahren gemäß Anspruch 1 bis 3, dadurch gekennzeichnet, daß die angegebenen Werte sich auf eine Trägermaterialbahn von mindestens 20 µm oder mindestens 40 µm Dicke beziehen.

5. Verfahren gemäß Anspruch 1, dadurch gekennzeichnet, daß als Trägermaterialbahnen Polyolefinfolien, Polyesterfolien, Polyvinylchloridfolien, Laminate oder geschäumte Folien verwendet werden, insbesondere nur im mittleren Bereich geschäumte Folien.

6. Verfahren gemäß Anspruch 1, dadurch gekennzeichnet, daß für Polyolefin- und Polyesterfolien das Reckverhältnis senkrecht zur Bahnrichtung mindestens 1:4 und für Polyvinylchloridfolien 1:2 bis 1:4 beträgt.

7. Verfahren gemäß Anspruch 1, dadurch gekennzeichnet, daß die Trägermaterialbahn 25 -500 µm dick ist.

8. Verfahren gemäß Anspruch 1, dadurch gekennzeichnet, daß die Trägermaterialbahn vollflächig oder streifenförmig mit Selbstklebemasse und/oder Heißschmelzkleber versehen ist.

9. Verfahren gemäß Anspruch 1, dadurch gekennzeichnet, daß der mittlere Bereich der Trägermaterialbahn mit nichtklebenden Materialien oder einem Hilfsträger bzw. einer Verstärkung versehen ist.

10. Verfahren gemäß Anspruch 1, dadurch gekennzeichnet, daß die Trägermaterialbahn nur im mittleren Bereich geschäumt ist.

11. Verfahren gemäß Anspruch 1, dadurch gekennzeichnet, daß die nichtklebende Rückseite der Trägermaterialbahn mit einer klebstoffabweisenden Beschichtung versehen ist.

12. Verfahren gemäß Anspruch 1, dadurch gekennzeichnet, daß die Trägermaterialbahn in oder senkrecht zur Bahnrichtung fortlaufend bedruckt ist.

13. Verfahren gemäß Anspruch 1, dadurch gekennzeichnet, daß mindestens 50 Tragegriffe pro Minute geschnitten werden.
